# FASCICULE DE BREVET EUROPEEN

(11) **EP 3 148 957 B1**
(45) Date de publication et mention de la délivrance du brevet: **14.03.2018**
(21) Numéro de dépôt: 15725614.0
(22) Date de dépôt: 27.05.2015
(51) Int. Cl.: C06B 21/00, C06C 15/00, F42B 4/26

(54) **PAINS PYROTECHNIQUES AMORCES ET PROCEDE DE FABRICATION**
HYDRIERTE PYROTECHNISCHE BLÖCKE UND VERFAHREN ZUR HERSTELLUNG DAVON
INITIATED PYROTECHNIC BLOCKS AND METHOD FOR PRODUCING SAME

(30) Priorité: 27.05.2014 FR 1454805
(43) Date de publication de la demande: 05.04.2017
(73) Titulaire: ETIENNE LACROIX TOUS ARTIFICES S.A., 31600 Muret (FR)
(72) Inventeur: POINTART, Céline, 09270 Mazeres (FR); HAMON, Elodie, 31190 Auterive (FR); MEDUS, Dominique, 31240 L'Union (FR)
(74) Mandataire: Regimbeau
(86) Numéro de dépôt international: PCT/EP2015/061739
(87) Numéro de publication internationale: WO 2015/181246

(56) Documents cités:
- EP-A1- 0 309 097
- EP-A1- 0 650 947
- EP-A2- 0 665 415
- WO-A1-2011/116873
- DE-C- 876 822
- US-A- 2 868 129
- US-A- 3 744 418
- US-A1- 2001 013 384
- US-B1- 6 427 599
- US-B1- 8 465 606

## Description

La présente invention concerne des pains pyrotechniques amorcés, leur procédé de fabrication et leur utilisation. Les blocs ou pains pyrotechniques concernés par cette invention comprennent une composition d'amorçage intégrée directement dans lesdits blocs, et sont obtenus par compression. Ils sont avantageusement utilisés en tant que leurres infrarouges, typiquement dans le domaine classique et le domaine spectral.

### ARRIERE-PLAN TECHNOLOGIQUE DE L'INVENTION

Un pain pyrotechnique est un bloc solide, se décomposant éventuellement en plusieurs sous-parties ou couches, dont la composition, la géométrie et le volume peuvent différer, et comprenant au moins une couche d'une composition pyrotechnique.

Les pains pyrotechniques peuvent être caractérisés par une combustion radiale (de l'extérieur vers l'intérieur), ou par une combustion axiale (encore appelée « combustion de type cigarette »). La présente invention vise préférentiellement des pains pyrotechniques présentant une combustion radiale.

De tels pains pyrotechniques sont destinés à des applications civiles ou militaires variées, telles que le leurrage de missiles par émission d'infrarouge.

La combustion d'un pain pyrotechnique de type infra rouge est caractérisée par sa luminance, sa durée et son front de montée (rapidité et intensité à l'allumage). La luminance est directement liée à la nature de la composition pyrotechnique elle-même. La durée de la combustion est non seulement fonction de la nature de la composition, mais également de la géométrie du pain. Enfin, le front de montée est en général assuré par l'utilisation concomitante d'une composition d'amorçage.

L'art antérieur décrit en particulier des pains pyrotechniques dits « amorcés », c'est-à-dire que ces pains pyrotechniques sont façonnés et généralement rainurés de manière à pouvoir recevoir dans leurs rainures libres la composition d'amorçage sous forme pâteuse. On peut citer comme exemple les pains pyrotechniques décrits dans le brevet FR 2 729 749, qui comprennent une composition pyrotechnique sous forme d'un bloc rainuré, dans les rainures duquel a été déposée une composition d'amorçage.

Cependant, le procédé d'amorçage des pains pyrotechniques est en général long et coûteux, notamment en termes :
- d'infrastructure : jusqu'à présent, des loges de travail doivent être spécifiquement dédiées à l'amorçage et équipées d'un mélangeur spécifique pour fabriquer la composition d'amorçage sous forme de pâte.
- de main d'oeuvre : après fabrication, la composition d'amorçage est déposée dans les rainures libres du bloc pyrotechnique, généralement manuellement ou automatiquement (pour des exemples de procédés automatiques voir notamment EP 0 665 415, US 6,427,599, EP 0 309 097).
- De logistique : une fois fabriquée, la composition d'amorçage est alors sous forme pâteuse et sous solvant. Elle dispose donc d'une durée de vie limitée, ce qui en limite l'utilisation. Cette durée d'utilisation limitée impose en outre une planification contraignante des différentes étapes de fabrication du pain pyrotechnique amorcé.

De plus, afin d'assurer la cohésion des deux compositions (amorçage et principale), la composition d'amorçage comprend le plus souvent un agent de réticulation thermosensible, thermodurcissable ou thermoplastique.

Par ailleurs, la dépose de la composition d'amorçage sous forme de pâte dans les rainures du bloc pyrotechnique entraîne généralement une cohésion faible entre la pâte d'amorçage et le bloc pyrotechnique, qui influe sur les propriétés physiques et mécaniques du pain pyrotechnique amorcé. Cette faible cohésion entraîne une mauvaise transmission de feux (de combustion) entre les différentes couches, ce qui engendre un profil de combustion et donc d'émission infrarouge non optimal.

L'art antérieur décrit en outre des pains pyrotechniques amorcés ne visant pas des applications de leurrage infrarouge, présentant une combustion axiale. On peut notamment citer US 2001/013384, US 8,465,606, US 3,744,418, US 5,466,314, US 2,868,129, DE 876 822 et US 2013/0036932, qui en outre ne mentionnent pas l'ajout de rainures sur le pain pyrotechnique.

Il existe donc un besoin pour un nouveau procédé de fabrication, de dépose et de mise en forme de pain pyrotechnique amorcé présentant une combustion radiale qui améliore significativement l'adhésion de l'amorçage sur le bloc et la cohésion entre les compositions principale et d'amorçage de manière à améliorer le profil de combustion, moins coûteux, simplifiant les infrastructures de mise en oeuvre. Ce concept permet non seulement de ne plus limiter la durée d'utilisation des compositions d'amorçage, mais également de varier les compositions d'amorçage. Ce concept a l'avantage d'optimiser les performances IR en améliorant la luminescence des blocs, notamment par une meilleure transmission de feux entre l'amorçage et la composition infra rouge du bloc.

### RESUME DE L'INVENTION

De manière surprenante, le demandeur a mis au point un procédé de fabrication de pain pyrotechnique amorcé, à combustion typiquement radiale, permettant de surmonter les problèmes de l'art antérieur. En outre, ce nouveau procédé de fabrication permet d'accéder à des pains pyrotechniques amorcés en peu d'opérations, présentant de nombreux avantages en termes de tenue mécanique, d'intégration (par exemple dans le DSMF, Dispositif de Sécurité de Mise à Feu), de diminution de la vulnérabilité notamment aux agressions mécaniques (par exemple classement MURAT), de cohésion entre le bloc et l'amorçage, de performances, de gain de temps, tout en diminuant de manière significative les coûts de fabrication et de dépose.

La présente invention concerne ainsi un procédé de fabrication d'un pain pyrotechnique amorcé sous forme d'un bloc multicouche rainuré, ledit procédé comprenant les étapes successives suivantes :
1) disposition successive, dans un outillage de mise en forme, d'au moins:
   a) une couche (a) de composition d'amorçage, et
   b) une couche (b) de composition principale,
2) mise en forme, de préférence par compression.

Ainsi, le procédé selon l'invention est simplifié par rapport aux procédés de l'art antérieur, puisque la composition d'amorçage est mise en forme en même temps que la composition principale.

La présente invention concerne également une texture particulière de la composition d'amorçage, permettant l'obtention d'un bloc IR amorcé en une seule opération de compression, tout en conservant sa géométrie et ces dimensions. La composition d'amorçage n'est plus sous forme de pâte, mais sous la même forme que la composition principale pyrotechnique, permettant de s'affranchir des problèmes de ségrégations ou de densité.

La présente invention concerne également un pain pyrotechnique, comprenant au moins :
a) une couche (a) de composition d'amorçage,
b) une couche (b) de composition principale,
susceptible d'être obtenu selon le procédé selon l'invention.

La présente invention concerne également un dispositif pyrotechnique comprenant un pain pyrotechnique selon l'invention.

La présente invention concerne également l'utilisation d'un pain pyrotechnique ou d'un dispositif selon l'invention en tant que leurre infrarouge.

### DEFINITIONS

Selon la présente invention, on entend au sens de « pain ou bloc pyrotechnique » un bloc solide, se décomposant éventuellement en plusieurs sous-parties ou couches, dont la composition, la géométrie et le volume peuvent différer. Un pain pyrotechnique comprend au moins une composition principale. De préférence, le pain pyrotechnique selon l'invention vise des applications civiles ou militaires, telles que le leurrage de missile par émission d'infrarouge, en particulier dans le domaine classique et spectral. Au sens de la présente invention, une « composition principale » comprend un mélange d'au moins un oxydant et au moins un réducteur, dont la combustion génère des espèces chimiques rayonnant dans l'infrarouge. Ainsi, les compositions principales produisent du fait de la combustion une forte émission dans l'infrarouge, selon un profil spécifique, et éventuellement des gaz et/ou des fumées, ou une combinaison de ceux-ci. Dans la présente invention, on emploiera comme synonyme de « composition principale » le terme de « composition infrarouge ».

Les compositions principales peuvent être soit de type « classique », soit de type « spectral ».

Les compositions principales classiques se définissent comme des compositions avec des réducteurs forts (magnésium par exemple) ayant une forte température de combustion avec une émission IR du type corps noir.

Par composition principale spectrale, on entend au sens de la présente invention des compositions présentant un rayonnement Infra-Rouge spécifique dans des bandes IR particulières (bande I et bande II) avec un ratio Bande II/Bande I supérieur aux compositions dites classiques.

Selon la présente invention, on entend au sens de « composition d'amorçage » ou de « composition d'allumage » une composition permettant d'initier le bloc pyrotechnique principal, sur une surface définie, en un temps défini.

Par « pain (ou bloc) pyrotechnique amorcé », on entend au sens de la présente invention un pain (ou bloc) pyrotechnique comprenant au moins une couche de composition principale et une couche de composition d'amorçage. De préférence, le pain multicouche amorcé est sous forme d'un bloc multicouche.

Dans la présente invention, on entend par « combustion radiale » une combustion qui a lieu de l'extérieur du matériau se consumant vers le centre du pain pyrotechnique (de l'extérieur vers l'intérieur, voir figure 5a). Ainsi, s'agissant d'un pain pyrotechnique cylindrique, une combustion radiale a lieu selon un rayon du cylindre, de l'extérieur vers l'intérieur. Par analogie, dans le cas d'un pain parallélépipédique, une combustion radiale s'entend également d'une combustion qui a lieu de l'extérieur du parallélépipède vers son centre, selon la direction transverse par exemple. La combustion radiale s'oppose à une combustion axiale, qui, elle, a lieu d'une couche extérieure vers une couche extérieure opposée du matériau selon un axe de celui-ci (voir figure 5b). Ainsi, dans le cas d'un cylindre, une combustion axiale a lieu d'une base circulaire vers l'autre base circulaire par exemple.

Par « composition sous forme de grains secs », on entend au sens de la présente invention que la composition (principale ou d'amorçage) se présente sous forme d'un solide granulaire (éventuellement poudre) de granulométrie déterminée, la composition comprenant au plus 5 % en poids, par exemple entre 3 et 4% en poids, de solvant par rapport au poids total de la composition. Par « solvant, on entend tout solvant organique et/ou aqueux compatible avec la composition (principale ou d'amorçage), c'est-à-dire notamment tout solvant organique et/ou aqueux inerte vis-à-vis de la composition et permettant d'obtenir des grains encore légèrement humides.

### DESCRIPTION DETAILLEE

### Procédé

La présente invention concerne ainsi un procédé de fabrication d'un pain pyrotechnique amorcé sous forme d'un bloc multicouche, ledit procédé comprenant les étapes successives suivantes :
1) disposition successive, dans un outillage de mise en forme, d'au moins:
   a) une couche (a) de composition d'amorçage, et
   b) une couche (b) de composition principale,
2) mise en forme par compression.

De préférence, le pain pyrotechnique amorcé obtenu selon ce procédé présente une combustion radiale.

Avantageusement, la couche principale est la couche majoritaire du pain, c'est-à-dire qu'elle représente la plus grande proportion en poids du pain pyrotechnique amorcé. En particulier la couche de composition principale représente entre 60 et 95 % en poids, notamment entre 80 et 92% en poids par rapport au poids du pain pyrotechnique amorcé total.

### Mise en forme

Au sens de la présente invention, on entend par « mise en forme » une opération visant à fixer la forme finale du pain pyrotechnique. La mise en forme est mise en oeuvre par compression. De manière particulièrement avantageuse, le procédé selon la présente invention comprend peu d'opérations par rapport aux procédés de l'art antérieur. Le procédé selon la présente invention comprend ainsi essentiellement une première étape de disposition des compositions principale et d'amorçage typiquement sous forme de grains, puis une étape de mise en forme, par compression, afin d'obtenir un pain pyrotechnique amorcé. Avantageusement, le procédé selon l'invention comprend une unique étape de mise en forme, l'étape (2). Le procédé selon l'invention permet en effet d'obtenir des pains amorcés directement à l'issue de l'étape (2) de mise en forme. Il ne nécessite donc généralement pas d'étape d'amorçage ou de mise en forme supplémentaire. Le pain amorcé obtenu directement à l'issue de l'étape (2) de mise en forme peut ainsi être utilisé tel quel dans un dispositif pyrotechnique la composition d'amorçage étant déjà déposé sur la composition principale infra rouge dans le pain (par compression unique).

La mise en forme est mise en oeuvre dans un outillage de compression capable de recevoir les quantités appropriées de composition d'amorçage et de composition principale, et pouvant supporter une forte pression. On notera que l'outillage utilisé n'est pas spécifique du procédé, mais est identique à ce qui est classiquement utilisé dans la technique. A titre d'exemple d'outillage, on peut citer : un moule de compression disposant d'un corps principal ayant un volume capable de recevoir les compositions, d'un piston de compression équipé de poinçons adaptés (notamment rainurés) et d'un piston de démoulage ; le tout étant capable de résister à de fortes pressions.

Lorsque la mise en forme est effectuée par compression, le procédé selon l'invention comprend avantageusement une étape 3) de démoulage du pain pyrotechnique.

Avantageusement, la composition d'amorçage, et la composition principale sont sous forme de poudre solide ou de grains secs, disposant d'une granulométrie calibrée préférentiellement comprise entre 0,5 et 5 mm, encore plus préférentiellement entre 0,5 mm et 2 mm, encore plus préférentiellement entre 0,8 et 1,2 mm. Avantageusement, la compression est uniaxiale. Celle-ci a lieu typiquement sous une pression comprise entre 5KPa et 50 KPa (5 tonnes et 50 tonnes) selon la ou les compositions employée(s). La compression est avantageusement mise en oeuvre à température ambiante ou à chaud entre 30°C et 120°C, de préférence entre 30°C et 80°C.

Lorsque la mise en forme est effectuée par coulée, le procédé comprend avantageusement une étape 3') de séchage du pain pyrotechnique. Le séchage est préférentiellement mis en oeuvre en étuve. En outre, les compositions d'amorçage et principale présentent une texture et une viscosité compatibles avec une étape de coulée.

### Rainurage

Le pain pyrotechnique obtenu est rainuré typiquement dans le sens longitudinal. La présence de rainures permet de mieux faire circuler les gaz chauds et ainsi de conférer un régime de combustion plus performant à la composition d'amorçage, avec un allumage homogène et rapide de toutes les surfaces amorcées. En effet, les rainures permettent d'augmenter la surface de contact entre l'air chaud et le pain rainuré, ce qui garantit une meilleure homogénéité de la combustion radiale.

Le rainurage est particulièrement avantageux lorsqu'une combustion radiale est recherchée.

Le rainurage est obtenu grâce à l'étape de mise en forme par l'utilisation d'un outillage équipé de poinçons présentant une forme adaptée (notamment rainurage). Ainsi, dans un outillage de compression, le compartiment dans lequel sont versées les compositions d'amorçage et principale est tel que la forme obtenue après compression correspond à celle d'un bloc rainuré.

Avantageusement, dans un outillage d'extrusion, la section de la filière présente un profil rainuré. Pour un procédé par coulée, les compositions sont avantageusement coulées dans des moules disposant d'empreintes rainurées.

Le procédé selon l'invention ne nécessitant pas d'étape de mise en forme autre que l'étape (2), la géométrie du pain à l'issue de cette étape (2), notamment en ce qui concerne le nombre et la géométrie des rainures, correspond généralement à celle du produit fini (pain pyrotechnique directement utilisable dans un dispositif pyrotechnique).

Ainsi, le procédé selon l'invention permet d'obtenir des pains pyrotechniques avec des rainures « libres » de toute composition, la composition d'amorçage étant déjà intégrée dans le pain (voir figures 1 à 4).

L'homme du métier adaptera le nombre et la géométrie des rainures à la vitesse et au profil de combustion souhaité, en tenant notamment compte du fait que la combustion aura typiquement lieu dans des conditions dynamiques, i.e. le pain pyrotechnique amorcé sera en mouvement lors de la combustion.

### Géométrie du pain pyrotechnique amorcé

Dans un mode de réalisation particulier, le pain pyrotechnique est mis en forme de façon à obtenir un bloc multicouche parallélépipédique ou cylindrique, rainuré, typiquement dans le sens longitudinal. Avantageusement, la couche rainurée comprend ou est constituée de la composition d'amorçage. Un exemple de pain pyrotechnique parallélépipédique rainuré est donné sur les figures 1 et 2. Un exemple de pain pyrotechnique cylindrique rainuré est donné sur les figures 3 et 4.

### Pain pyrotechniques amorcé bi- et tri-couche

Le bloc multicouche selon l'invention comprend au minimum deux couches, la couche de composition d'amorçage et la couche de composition principale.

Dans un mode de réalisation préféré, le bloc obtenu est tricouche. Dans ce mode de réalisation, le pain pyrotechnique comprend de préférence une couche centrale d'une composition principale, « prise en sandwich » ou revêtue sur deux côtés opposés (deux faces opposées dans le cas d'un parallélépipède, ou deux couches radialement opposées dans le cas d'un cylindre) ou de part et d'autre par une couche de composition d'amorçage. Le procédé selon l'invention comprend alors les étapes successives suivantes :
1) disposition successive dans cet ordre, dans un outillage de mise en forme, de:
   a) une première couche (a) de composition d'amorçage,
   b) une couche (b) de composition principale,
   c) une deuxième couche (c) de composition d'amorçage ;
2) mise en forme par compression.

En d'autres termes, dans ce mode de réalisation, l'étape 1) comprend en outre la disposition d'une couche (c) de composition d'amorçage, de telle manière que la couche (b) de composition principale est revêtue sur deux côtés d'une composition d'amorçage (a) et (c).

Selon une variante de ce mode de réalisation, les compositions d'amorçage sont identiques dans les couches (a) et (c). Typiquement, les couches (a) et (c) contiennent la même quantité en poids de composition d'amorçage.

De préférence, le pain pyrotechnique tricouche obtenu présente des rainures sur au moins deux faces opposées, de préférence sur les faces de composition d'amorçage.

### Double amorçage

Comme indiqué plus haut, le procédé selon l'invention permet d'obtenir des pains amorcés directement à l'issue de l'étape (2) de mise en forme. Il ne nécessite donc pas d'étape d'amorçage supplémentaire dans le cas général. Le pain amorcé obtenu directement à l'issue de l'étape (2) de mise en forme peut ainsi être utilisé tel quel dans un dispositif pyrotechnique.

En particulier, dans le cas des pains pyrotechnique rainurés, le procédé selon l'invention permet d'obtenir des pains pyrotechniques avec des rainures « libres » de toute composition, la composition d'amorçage étant déjà intégrée dans le pain (voir figures 1 à 4).

Selon une variante, le procédé selon l'invention permet ainsi de fabriquer des pains pyrotechniques « doublement amorcés ». En effet, dans un mode de réalisation de l'invention, le procédé comprend une étape supplémentaire de dépose d'une composition d'amorçage (a') supplémentaire, de préférence sous forme de pâte, dans les rainures du pain pyrotechnique amorcé et rainuré selon l'invention. La composition d'amorçage supplémentaire (a') est identique ou différente de la (ou des) compositions d'amorçage utilisée(s) dans la (ou les) couche(s) d'amorçage. La composition d'amorçage supplémentaire (a') est par exemple déposée manuellement dans les rainures du pain pyrotechnique amorcé et rainuré selon l'invention. Le pain pyrotechnique doublement amorcé présente ainsi l'avantage de fournir une énergie plus grande à l'initiation du bloc (forte puissance à l'allumage) et donc d'obtenir un front de montée plus performant.

Ce mode de réalisation particulier (double amorçage) combine ainsi les avantages des procédés précédemment utilisés et du procédé selon l'invention, ce dernier permettant d'obtenir un pain pyrotechnique amorcé avec des rainures libres, ce qui n'était pas le cas de certains procédés de l'art antérieur, que l'on vient remplir de composition d'amorçage qui elle est sous forme de pâte visqueuse, sur la première couche d'amorçage obtenue par compression - d'où l'appellation « double amorçage ».

On notera que les procédés de l'art antérieur avec dépose manuelle de la couche d'amorçage dans les rainures du pain pyrotechnique, constitué uniquement de composition principale, ne permettaient pas d'obtenir des pains « doublement amorcés ».

### Mode de réalisation avantageux

Selon une variante préférée de l'invention, celle-ci concerne un procédé de fabrication d'un pain pyrotechnique amorcé sous forme d'un bloc multicouche rainuré typiquement dans le sens longitudinal, ledit procédé comprenant les étapes successives suivantes :
1) disposition successive, dans un outillage de mise en forme, d'au moins:
   a) une couche (a) de composition d'amorçage, et
   b) une couche (b) de composition principale, typiquement classique ou spectrale,
2) mise en forme par compression, notamment à l'aide de poinçons rainurés.

L'homme du métier adaptera le nombre et la géométrie des rainures à la vitesse et au profil de combustion souhaité, en tenant notamment compte du fait que la combustion aura typiquement lieu dans des conditions dynamiques, i.e. le pain pyrotechnique amorcé sera en mouvement lors de la combustion.

Le pain pyrotechnique amorcé obtenu selon cette variante conserve avantageusement une combustion radiale.

Avantageusement, la couche principale est la couche majoritaire du pain, c'est-à-dire qu'elle représente la plus grande proportion en poids du pain pyrotechnique amorcé. En particulier la couche de composition principale représente entre 60 et 95 % en poids, notamment entre 80 et 92% en poids par rapport au poids du pain pyrotechnique amorcé total.

La mise en forme est mise en oeuvre dans un outillage de compression capable de recevoir les quantités appropriées de composition d'amorçage et de composition principale, et pouvant supporter une forte pression. A titre d'exemple d'outillage, on peut citer : un moule de compression disposant d'un corps principal ayant un volume capable de recevoir les compositions, d'un piston de compression équipé de poinçons adaptés (typiquement des poinçons rainurés) et d'un piston de démoulage; le tout étant capable de résister à de fortes pressions.

Dans ce mode de réalisation préféré, le procédé comprend avantageusement une unique étape de mise en forme par compression.

Dans ce mode de réalisation préféré, le procédé comprend avantageusement une étape 3) de démoulage du pain pyrotechnique.

Avantageusement, la composition principale et la composition d'amorçage sont sous forme de poudre solide ou de grains secs, disposant d'une granulométrie calibrée préférentiellement comprise entre 0,5 et 5 mm, encore plus préférentiellement entre 0,5 mm et 2 mm, encore plus préférentiellement entre 0,8 et 1,2 mm. Avantageusement, la compression est uniaxiale. Celle-ci a lieu typiquement sous une pression comprise entre 5KPa et 50 KPa (5 tonnes et 50 tonnes) selon la ou les compositions employée(s). La compression est avantageusement mise en oeuvre à température ambiante ou à chaud entre 30°C et 120°C, de préférence entre 30°C et 80°C.

Dans ce mode de réalisation particulier, le pain pyrotechnique peut être mis en forme de façon à obtenir un bloc multicouche parallélépipédique, ou cylindrique.

Le procédé peut également comprendre une étape supplémentaire de dépose d'une composition d'amorçage (a') supplémentaire, de préférence sous forme de pâte, dans les rainures du pain pyrotechnique amorcé selon ce mode de réalisation préféré. La composition d'amorçage supplémentaire (a') est identique ou différente de la (ou des) compositions d'amorçage utilisée(s) dans la (ou les) couche(s) d'amorçage. La composition d'amorçage supplémentaire (a') est par exemple déposée manuellement dans les rainures du pain pyrotechnique amorcé.

De préférence, le bloc obtenu est tricouche. Selon cette variante, le pain pyrotechnique comprend de préférence une couche centrale d'une composition principale, « prise en sandwich » ou revêtue sur deux côtés opposés (deux faces opposées dans le cas d'un parallélépipède, ou deux couches radialement opposées dans le cas d'un cylindre) ou de part et d'autre d'une couche de composition d'amorçage. Le procédé comprend alors les étapes successives suivantes :
1) disposition successive dans cet ordre, dans un outillage de mise en forme, de:
   a) une première couche (a) de composition d'amorçage,
   b) une couche (b) de composition principale,
   c) une deuxième couche (c) de composition d'amorçage ;
2) mise en forme par compression, notamment à l'aide de poinçons rainurés.

Les compositions d'amorçage dans les couches (a) et (c) peuvent être identiques ou différentes. Typiquement, les couches (a) et (c) contiennent la même quantité en poids de composition d'amorçage.

De préférence, le pain pyrotechnique tricouche obtenu présente des rainures sur au moins deux faces opposées, de préférence sur les faces de composition d'amorçage.

### Avantages du procédé selon l'invention

Ainsi, le procédé selon l'invention permet de réduire notablement le coût et le temps de production des pains pyrotechniques amorcés, en réduisant notamment le nombre d'opérations effectuées dans le procédé de production. En particulier, une seule étape de compression est suffisante pour obtenir un pain pyrotechnique amorcé, directement utilisable dans un dispositif pyrotechnique.

En outre, une seule étape de compression est suffisante pour obtenir la cohésion de l'ensemble des couches du pain pyrotechnique.

En outre, le procédé selon l'invention permet de diminuer la quantité de solvants utilisés, puisqu'il n'est plus nécessaire de travailler avec un mélange à viscosité contrôlée (mélange sous forme de pâte par exemple). Par ailleurs, le procédé selon l'invention permet de diminuer, voire de supprimer, certaines étapes telles que le séchage, notamment dans le cas d'une mise en forme par compression, lorsque les compositions sont thermoplastiques (leurre classique).

Le procédé selon l'invention permet également de fabriquer des pains pyrotechniques de structure inédite, et d'améliorer la cohésion entre les couches de composition d'amorçage et de composition principale. L'interface entre les couches d'amorçage et principales étant liée de manière plus intime, la combustion (généralement radiale) est plus régulière et on observe une diminution voire une suppression des régimes transitoires de combustion.

La présente invention vise également un procédé tel que décrit précédemment, comprenant en outre une étape de réticulation par chauffage, lorsque les compositions d'amorçage ou principale sont thermodurcissables (leurre spectral). Dans ce cas, le procédé selon l'invention permet lors de la réticulation de créer des liaisons chimiques entre le bloc et l'amorçage, à condition d'avoir le même type de liant (de type résine) entre le bloc et l'amorçage, augmentant par conséquent la tenue mécanique et la transmission de feu entre le bloc et l'amorçage.

### Pain pyrotechnique amorcé

L'invention se propose également de fournir des pains pyrotechniques amorcés, sous forme d'un bloc multicouche rainuré, susceptibles d'être obtenus par le procédé selon l'invention, comprenant au moins une couche de composition d'amorçage et une couche de composition principale. Les blocs pyrotechniques amorcés selon l'invention possèdent un agencement particulier. En effet, l'étape d'amorçage des pains n'est plus réalisée après l'étape de mise en forme et d'étuvage, mais bien lors de l'étape de mise en forme, préférentiellement lors de l'étape de compression. La composition du bloc pyrotechnique est prise en « sandwich » entre la composition d'amorçage qui se trouve typiquement sous forme de grains secs dans l'outillage de compression.
Le pain pyrotechnique amorcé présente avantageusement une combustion radiale.

Avantageusement, la couche principale est la couche majoritaire du pain, c'est-à-dire qu'elle représente la plus grande proportion en poids du pain pyrotechnique amorcé. En particulier la couche de composition principale représente entre 60 et 95 % en poids, notamment entre 80 et 92% en poids par rapport au poids du pain pyrotechnique amorcé total.

### Composition principale classique

Selon un mode de réalisation particulier de l'invention, la composition principale du pain ou bloc constitue un leurre classique.

Dans ce cas, une telle composition est de préférence destinée à émettre dans l'infrarouge. Avantageusement, une telle composition principale comprend un mélange MTV : (Magnésium, Teflon, Viton), comprenant typiquement :
- entre 30 et 60% d'un réducteur, de préférence du magnésium, du zirconium, du bore ou leurs mélanges, et
- entre 30 et 40% d'un mélange d'au moins deux polymères fluorés, le premier polymère fluoré étant choisi parmi le polytétrafluoroéthylène, et le second polymère fluoré étant un fluoroélastomère avantageusement choisi parmi les copolymères de fluorure de vinylidène, hexafluoropropylène, perfluorométhylvinyléther et/ou tetrafluoroéthylène ou encore le PMF (polymonofluoride) .
- optionnellement, entre 2 et 20% de polymères carbonés ou leurs co-polymères tels que le polypropylène, la polybutadiène, le polycarbonate, le polyéthylène ou le polystyrène.

Typiquement, la composition d'amorçage utilisée en combinaison avec une composition principale classique est thermoplastique. De préférence, elle comprend un mélange MTV : (Magnésium, Teflon, Viton), comprenant typiquement :
- entre 30 et 50% d'un réducteur, de préférence du magnésium, du zirconium, du bore ou leurs mélanges, et
- entre 30 et 40% d'un mélange d'au moins deux polymères fluorés, le premier polymère fluoré étant choisi parmi le polytétrafluoroéthylène, et le second polymère fluoré étant un fluoroélastomère avantageusement choisi parmi les copolymères de fluorure de vinylidène, hexafluoropropylène, perfluorométhylvinyléther et/ou tetrafluoroéthylène ou encore le PMF (polymonofluoride),
- optionnellement, entre 2 et 8% de polymères carbonés ou leurs co-polymères tels que le polypropylène, le polycarbonate, le polyéthylène ou le polystyrène.

Dans ce cas, le bloc ainsi amorcé lors de la compression, peut être directement intégré dans le DSMF (Dispositif de Sécurité et de Mise à Feu).

### Composition principale spectrale

Selon un autre mode de réalisation de l'invention, la composition principale du pain ou bloc constitue un leurre spectral.

Dans ce cas, une telle composition est destinée à émettre dans le domaine infrarouge. Avantageusement, une telle composition principale, est un mélange comprenant :
- entre 5 et 15% d'une résine choisie parmi une résine polyester, époxy, polybutadiène ou ses co-polymères ;
- entre 1 et 4% d'un agent réticulant à fonction isocyanate tel que :IPDI (Isophoron de diisocyanate),
- entre 20 et 30% d'oxydant tel que le perchlorate d'ammonium, le nitrate d'ammonium, le nitrate de potassium, le chlorate de potassium ou le perchlorate de potassium,
- entre 2 et 5% de molécules énergétiques telles que RDX (1,3,5-Trinitroperhydro-1,3,5-triazine), HMX (cyclotétraméthylène-tétranitramine), et
- entre 10 et 30%, de réducteur tel que l'aluminium, le zirconium, ou leurs mélanges.

Typiquement, la composition d'amorçage utilisée en combinaison avec une composition principale spectrale est une résine thermodurcissable. De préférence, elle est constituée d'un mélange comprenant :
- entre 5 et 15% d'une résine choisie parmi une résine polyester, époxy, polybutadiène ou ses co-polymères ;
- entre 1 et 4% d'un agent réticulant à fonction isocyanate tel que :IPDI (Isophoron de diisocyanate),
- entre 20 et 30% d'oxydant tel que le perchlorate d'ammonium, le nitrate d'ammonium, le nitrate de potassium, le chlorate de potassium ou le perchlorate de potassium,
- entre 2 et 5% de molécules énergétiques telles que RDX (1,3,5-Trinitroperhydro-1,3,5-triazine), HMX (cyclotétraméthylène-tétranitramine), et
- entre 10 et 30%, de réducteur tel que l'aluminium, le zirconium, ou leurs mélanges.

Dans ce cas, le pain ou bloc spectral amorcé est disposé à l'étuve après compression, pour créer des liaisons chimiques entre le bloc et l'amorçage. La conséquence est une nette amélioration de la cohésion entre composition d'amorçage et composition principale, qui améliore encore le profil d'émission infrarouge lors de combustion (et de performances globales de leurrage), notamment en supprimant les régimes transitoires lors du passage de la combustion de la couche d'amorçage à la couche principale.

### Rainures

Le pain pyrotechnique amorcé selon l'invention est rainuré, tel que décrit ci-dessus.

### Double amorçage

Dans un mode de réalisation particulier, le pain pyrotechnique est « doublement amorcé ». Dans ce mode de réalisation, il comprend une composition d'amorçage supplémentaire (a') dans les rainures du pain pyrotechnique amorcé et rainuré selon l'invention. La composition d'amorçage supplémentaire (a') est identique ou différente de la (ou des) compositions d'amorçage utilisée(s) dans la (ou les) couche(s) d'amorçage.

### Pain tricouche.

Dans un mode de réalisation préféré, le pain obtenu est tricouche. Dans ce mode de réalisation, le pain pyrotechnique comprend de préférence une couche centrale d'une composition principale (b), « prise en sandwich » ou revêtue sur deux côtés opposés (deux faces opposées dans le cas d'un parallélépipède, ou deux couches radialement opposées dans le cas d'un cylindre) ou de part et d'autre d'une couche de composition d'amorçage, couches (a) et (c). Avantageusement, la composition d'amorçage est identique dans les couches (a) et (c). Typiquement, les couches (a) et (c) contiennent la même quantité en poids de composition d'amorçage.

De préférence, le pain pyrotechnique tricouche obtenu présente des rainures sur au moins deux faces opposées, de préférence sur les faces de composition d'amorçage.

Dans un mode de réalisation particulier, le pain pyrotechnique peut également être constitué de plusieurs compositions principales différentes prises en sandwich avec la composition d'amorçage.

On entend au sens de la présente invention qu'une composition principale est la composition principale du pain. Cette composition fournira l'effet demandé lors de la combustion. La composition principale est la composition majoritaire du pain pyrotechnique. La composition d'amorçage est la composition d'initiation de cette composition principale.

### Modes de réalisation particuliers

Dans un mode de réalisation particulier, le pain pyrotechnique peut être partiellement pris en sandwich entre la composition d'amorçage et la ou les compositions principale(s) du pain. Une partie du bloc peut ainsi être amorcée.

Dans un mode de réalisation particulier, le pain pyrotechnique peut être partiellement rainuré (la rainure permet de faire circuler avantageusement les gaz d'allumage lors de l'initiation du pain) et amorcé. Une partie du bloc peut ainsi être prise en « sandwich » entre la composition d'amorçage et la composition principale du pain.

Dans un mode de réalisation particulier, le pain pyrotechnique peut être amorcé et non rainuré. Tout le bloc est amorcé où la composition principale est prise en « sandwich » par la composition d'amorçage sur toute la longueur.

Dans un mode de réalisation particulier, le pain pyrotechnique peut être entièrement amorcé avec plusieurs compositions d'amorçage et rainuré. En effet, la composition principale est prise en sandwich avec une ou plusieurss compositions d'amorçage. Dans ce mode de réalisation, la première composition d'amorçage peut être mise en forme en même temps que la composition principale et les autres compositions d'amorçages mises en forme dans un deuxième temps. Ainsi, il est possible de disposer une composition d'amorçage A1 sur une partie préférentielle du bloc, puis de disposer une composition d'amorçage A2 sur le reste du bloc. Ainsi, plusieurs formulations différentes peuvent être utilisées, sur tout ou partie du bloc en fonction de la demande en performance.

### Mode de réalisation préféré

Selon une variante préférée, l'invention concerne un pain pyrotechnique amorcé sous forme d'un bloc multicouche rainuré comprenant au moins une couche de composition d'amorçage et une couche de composition principale, susceptible d'être obtenus par le procédé selon l'invention, dans lequel l'étape de mise en forme est réalisée par compression.

De préférence, le pain pyrotechnique amorcé est de type « sandwich », c'est-à-dire qu'il comprend trois couches : une couche de composition principale typiquement classique ou spectrale, « prise en sandwich » ou entre deux couches de composition d'amorçage.

La composition du bloc pyrotechnique est prise en « sandwich » entre les deux couches de composition d'amorçage qui se trouve typiquement sous forme de grains secs dans l'outillage de compression.

Avantageusement, la couche principale est la couche majoritaire du pain, c'est-à-dire qu'elle représente la plus grande proportion en poids du pain pyrotechnique amorcé. En particulier la couche de composition principale représente entre 60 et 95 % en poids, notamment entre 80 et 92% en poids par rapport au poids du pain pyrotechnique amorcé total.

### Avantages des pains pyrotechniques amorcés selon l'invention

Les pains pyrotechniques amorcés selon l'invention présentent plusieurs avantages par rapport aux pains amorcés de l'art antérieur :
- amélioration de la transmission de feu entre le bloc et l'amorçage, résultant notamment en une suppression des régimes transitoires de combustion,
- propriétés physiques de l'amorçage nettement améliorées,
- amélioration des tenues mécaniques aux agressions extérieures du pain pyrotechnique.
- amélioration du rendement thermique de la combustion,
- augmentation de la durée de vie des compositions d'amorçage avant mise en forme,
- diminution des phases de fabrication de la composition d'amorçage.

En particulier, les pains pyrotechniques selon l'invention présentent une excellente tenue aux vibrations, notamment par rapport aux pains pyrotechniques fabriqués selon les procédés de l'art antérieur, en particulier les procédés comprenant une dépose manuelle ou automatique de la composition d'amorçage.

### Dispositifs et Utilisations

La présente invention concerne également un dispositif pyrotechnique comprenant un pain pyrotechnique selon l'invention.

De préférence, le pain amorcé selon l'invention est inséré dans un dispositif pyrotechnique. Ce dispositif pyrotechnique est avantageusement une cartouche, dans laquelle est typiquement ajouté un système d'initiation. Dans un mode de réalisation de l'invention, la cartouche est montée dans un chargeur, pour être utilisée depuis un avion.

La présente invention concerne également une utilisation du pain pyrotechnique selon l'invention ou du dispositif selon l'invention en tant que leurre infrarouge.

### DESCRIPTION DES FIGURES

Figure 1 : Schéma d'un pain pyrotechnique amorcé sous forme d'un bloc tricouche parallélépipédique comprenant une couche centrale d'une composition principale (b), « prise en sandwich » ou revêtue sur deux côtés opposés d'une couche de composition d'amorçage, couches (a) et (c). Le pain est rainuré sur les faces de couche de composition d'amorçage, et les rainures (d) sont longitudinales.
Figure 2 : Photographie d'un pain pyrotechnique amorcé au sortir de la ligne de production sous forme d'un bloc tricouche comprenant une couche centrale d'une composition principale (b), « prise en sandwich » ou revêtue sur deux côtés opposés d'une couche de composition d'amorçage, couches (a) et (c), obtenu conformément à l'exemple 1, sous forme parallélépipédique.
Figure 3 : Schéma d'un pain pyrotechnique amorcé sous forme d'un bloc tricouche cylindrique comprenant une couche centrale d'une composition principale (b), « prise en sandwich » ou revêtue sur deux côtés opposés d'une couche de composition d'amorçage, couches (a) et (c). Le pain est rainuré sur les faces de couche de composition d'amorçage, et les rainures (d) sont longitudinales.
Figure 4 : Photographie d'un pain pyrotechnique amorcé au sortir de la ligne de production sous forme d'un bloc tricouche comprenant une couche centrale d'une composition principale (b), « prise en sandwich » ou revêtue sur deux côtés opposés d'une couche de composition d'amorçage, couches (a) et (c), obtenu conformément à l'exemple 1, sous forme cylindrique.
Figure 5 : schéma représentant un profil de combustion radiale (a) ou axiale (b). Les flèches indiquent le sens de la combustion.
Figure 6 : Mesure radiométrique des leurres infrarouge de type spectraux en configuration dynamique. Courbe en traits pleins : pain tricouche de type sandwich selon l'invention. Courbe en pointillés : Pain réalisé selon l'art antérieur. On observe une amélioration significative des performances en début de combustion, avec une excellente transition de feu entre le bloc et l'amorçage. L'axe des abscisses représente le temps. L'axe des ordonnées représente luminance (en Watt par stéradian).
Figure 7 : Mesure radiométrique des leurres infrarouge de type classique en configuration statique. Courbe en traits pleins : pain tricouche de type sandwich selon l'invention. Courbe en pointillés : Pain réalisé selon l'art antérieur. On observe une amélioration significative des performances en début de combustion, avec une excellente transition de feu entre le bloc et l'amorçage. L'axe des abscisses représente le temps. L'axe des ordonnées représente luminance (en Watt par stéradian).

### EXEMPLES

### Exemple 1 : Leurre IR Spectral

Fabrication au mélangeur planétaire, sous solvant, le même jour, des compositions du bloc puis de l'amorçage. Les compositions sont granulées afin d'obtenir une taille de grain calibrée d'environ 1.2 mm. Puis les grains obtenus sont séchés à 50°C pendant 2h, afin d'évaporer le solvant. On obtient donc les compositions sous forme de grains secs non réticulés.

La composition d'amorçage est un mélange comprenant :
- entre 5 et 15% d'une résine choisie parmi une résine polyester, époxy, polybutadiène ou ses co-polymères ;
- entre 1 et 4% d'un agent réticulant à fonction isocyanate tel que :IPDI (Isophoron de diisocyanate),
- entre 20 et 30% d'oxydant tel que le perchlorate d'ammonium, le nitrate d'ammonium, le nitrate de potassium, le chlorate de potassium ou le perchlorate de potassium,
- entre 2 et 5% de molécules énergétiques telles que RDX (1,3,5-Trinitroperhydro-1,3,5-triazine), HMX (cyclotétraméthylène-tétranitramine), et
- entre 10 et 30%, de réducteur tels que l'aluminium, le zirconium, ou leurs mélanges.

Dans l'outillage de compression, muni de poinçons rainurés sur au moins 2 faces opposées, sont disposées successivement les couches suivantes :
a) une première couche (a) de composition d'amorçage, coté poinçons rainuré,
b) une couche (b) de composition principale,
c) une deuxième couche (c) de composition d'amorçage, coté poinçon rainuré (voir figure 1).

On dispose de manière uniforme sur toute la surface environ 4 grammes de composition d'amorçage pour former la couche a). La composition d'amorçage de la couche a) se trouve alors du côté des poinçons rainurés. Pour former la couche b), on dispose de manière uniforme par-dessus la couche a) environ 90g de composition principale. Enfin, la deuxième couche d'amorçage c) est disposée de manière uniforme sur toute la surface par-dessus la couche b). La composition d'amorçage de la couche c) se trouve alors du côté des poinçons rainurés.

Le dosage des compositions et leur dépose dans l'outillage de compression peuvent se faire de manière automatique et les masses peuvent être ajustées en fonction des calibres. Le piston est ensuite descendu sur cette succession de couches pour y appliquer un taux de compression de 10 KPa (10 Tonnes) pendant 10 secondes. Le taux de compression est adapté au calibre fabriqué.

Le tout est ensuite démoulé, par un cycle automatique de la presse, par poussée inverse.

Le bloc IR amorcé est ainsi obtenu directement en une seule étape de compression.

Le bloc amorcé est ensuite disposé en étuve 70°C pendant 5 jours, pour y subir une réticulation permettant de lier la couche de composition principale aux couches de composition d'amorçage. Des liaisons chimiques se créent donc entre la couche de composition principale et les couches de composition d'amorçage.

Une photographie du pain ainsi obtenu par le procédé selon l'invention est donnée en figure 2 ou 4 (en fonction de la forme de l'outillage de compression).

Il n'est plus nécessaire de le donner à l'atelier suivant pour qu'il soit amorcé par dépose manuelle ou automatique à l'aide d'une canule.

Puis, le dispositif de sécurité de mise à feu (DSMF) est ajouté pour réaliser l'intégration en cartouche.

### Exemple 2 : Performances des blocs selon l'invention

Les performances des blocs selon l'invention ont été comparées à celles obtenues avec un bloc de l'art antérieur (i.e. amorcé par dépose manuelle) lors d'un tir dynamique pour le pain pyrotechnique « spectral » de l'exemple 1 et lors d'un tir statique dynamique pour le pain pyrotechnique « classique » de l'exemple 1.

### Dispositif expérimental :

Après l'assemblage du DSMF au pain amorcé, le tout est ensemble mis en cartouche.

Pour le tir dynamique : La cartouche est positionnée sur un chariot qui sera lancé à une certaine vitesse sur un rail, puis le leurre en cartouche sera lancé pour simuler une éjection sous avion.

Des moyens de mesures tels que des radiomètres et thermographes sont disposés pour mesurer les performances Infra Rouge des pains, en tirs dynamiques.

Pour un tir statique : Le sous-ensemble est calé sur un support fixe, le leurre est initié. La performance Infrarouge est alors mesurée à l'aide de radiomètres

### Résultats

La figure 6 démontre d'une part que le front de montée obtenu avec un bloc selon l'invention est plus rapide et plus élevé qu'avec un bloc selon l'art antérieur et d'autre part, que la transition bloc/amorçage n'est plus marquée par un creux au niveau des performances (bloc selon l'art antérieur) correspondant à un régime transitoire de combustion, mais bien une mesure continue du signal infra rouge (bloc selon l'invention).

Les constations sont les mêmes sur la figure 7.

Ainsi, les figures 6 et 7 illustrent bien la disparition du régime transitoire obtenue avec les pains pyrotechniques amorcés selon l'invention, aussi bien en conditions de tir dynamique ou statique.

En conclusion, les pains selon l'invention permettent d'augmenter les cadences, de simplifier le procédé qui nécessite beaucoup moins de moyens et de personnels, présentent une amélioration significative de la transition de la combustion entre composition d'amorçage et composition principale (avec suppression des régimes transitoires de combustion), ce qui permet notamment d'augmenter le front de montée, mais également confère à la composition d'amorçage une meilleure tenue mécanique (passage des épreuves de vibrations et de chocs et cohésion forte avec le pain).

## Revendications

1. Procédé de fabrication d'un pain pyrotechnique amorcé sous forme d'un bloc multicouche rainuré, ledit procédé comprenant les étapes successives suivantes :
1) disposition successive, dans un outillage de mise en forme, d'au moins:
a) une couche (a) de composition d'amorçage, et
b) une couche (b) de composition principale,
2) mise en forme par compression.

2. Procédé selon la revendication 1, **caractérisée en ce qu'**il comprend une unique étape de mise en forme par compression.

3. Procédé selon la revendication 1 ou 2, **caractérisée en ce que** la composition d'amorçage et la composition principale sont sous forme de grains secs.

4. Procédé selon l'une quelconque des revendications 1 à 3, **caractérisé en ce que** l'étape 1) comprend en outre la disposition d'une couche (c) de composition d'amorçage, de telle manière que la couche (b) de composition principale est revêtue sur deux côtés opposés d'une composition d'amorçage (a) et (c).

5. Procédé selon l'une quelconque des revendications 1 à 4, **caractérisé en ce que** la couche principale représente entre 60 et 95 % en poids, notamment entre 80 et 92% en poids par rapport au poids total du pain pyrotechnique amorcé.

6. Procédé selon l'une quelconque des revendications 1 à 5, **caractérisé en ce qu'**il comprend une étape supplémentaire de dépose d'une composition d'amorçage supplémentaire dans les rainures du pain pyrotechnique amorcé, la composition d'amorçage supplémentaire étant de préférence sous forme d'une pâte.

7. Procédé selon l'une quelconque des revendications 1 à 6, **caractérisé en ce que** le pain pyrotechnique amorcé obtenu présente une combustion radiale.

8. Pain pyrotechnique amorcé sous forme d'un bloc multicouche rainuré, susceptible d'être obtenu par le procédé selon l'une quelconque des revendications 1 à 7 comprenant au moins une couche de composition d'amorçage et une couche de composition principale.

9. Pain pyrotechnique amorcé selon la revendication 8, **caractérisé en ce qu'**il comprend une couche centrale d'une composition principale (b), revêtue sur deux côtés opposés d'une couche de composition d'amorçage, couches (a) et (c).

10. Pain pyrotechnique amorcé selon l'une quelconque des revendications 8 ou 9, **caractérisé en ce que** la couche principale représente entre 60 et 95 % en poids, notamment entre 80 et 92% en poids par rapport au poids total du pain pyrotechnique amorcé.

11. Pain pyrotechnique amorcé selon l'une quelconque des revendications 8 à 10, **caractérisé en ce qu'**il comprend une composition d'amorçage supplémentaire dans les rainures du pain pyrotechnique amorcé.

12. Pain pyrotechnique amorcé selon l'une quelconque des revendications 8 à 11, **caractérisé en ce qu'**il présente une combustion radiale.

13. Cartouche comprenant un pain pyrotechnique amorcé selon l'une quelconque des revendications 8 à 12.

14. Utilisation du pain pyrotechnique amorcé selon l'une quelconque des revendications 8 à 12 ou de la cartouche selon la revendication 13 en tant que leurre infrarouge.

## Patentansprüche

1. Verfahren zur Herstellung eines mit Zünder ausgestatteten pyrotechnischen Blocks in Form eines vielschichtigen Rillenblocks, wobei das Verfahren die folgenden aufeinanderfolgenden Schritte umfasst:
1) aufeinanderfolgendes Anordnen, in einem Formungswerkzeug, von mindestens:
a) einer Schicht (a) Zünderzusammensetzung, und
b) einer Schicht (b) Hauptzusammensetzung,
2) Formen durch Kompression.

2. Verfahren nach Anspruch 1, **dadurch gekennzeichnet, dass** es einen einzigen Formungsschritt durch Kompression umfasst.

3. Verfahren nach Anspruch 1 oder 2, **dadurch gekennzeichnet, dass** die Zünderzusammensetzung und die Hauptzusammensetzung in Form trockener Körner sind.

4. Verfahren nach einem der Ansprüche 1 bis 3, **dadurch gekennzeichnet, dass** Schritt 1) ferner die Bereitstellung einer Schicht (c) Zünderzusammensetzung derart umfasst, dass die Schicht (b) Hauptzusammensetzung auf zwei gegenüberliegenden Seiten mit einer Zünderzusammensetzung (a) und (c) beschichtet ist.

5. Verfahren nach einem der Ansprüche 1 bis 4, **dadurch gekennzeichnet, dass** die Hauptschicht zwischen 60 und 95 Gew.-%, insbesondere zwischen 80 und 92 Gew.-%, in Bezug zum Gesamtgewicht des mit Zünder ausgestatteten pyrotechnischen Blocks darstellt.

6. Verfahren nach einem der Ansprüche 1 bis 5, **dadurch gekennzeichnet, dass** es einen zusätzlichen Schritt des Aufbringens einer zusätzlichen Zünderzusammensetzung in die Rillen des mit Zünder ausgestatteten pyrotechnischen Blocks umfasst, wobei die zusätzliche Zünderzusammensetzung vorzugsweise in Form einer Paste ist.

7. Verfahren nach einem der Ansprüche 1 bis 6, **dadurch gekennzeichnet, dass** der erhaltene, mit Zünder ausgestattete pyrotechnische Block eine radiale Verbrennung aufweist.

8. Mit Zünder ausgestatteter pyrotechnischer Block in Form eines vielschichtigen Rillenblocks, der mit dem Verfahren nach einem der Ansprüche 1 bis 7 erhaltbar ist, umfassend mindestens eine Schicht Zünderzusammensetzung und eine Schicht Hauptzusammensetzung.

9. Mit Zünder ausgestatteter pyrotechnischer Block nach Anspruch 8, **dadurch gekennzeichnet, dass** er eine zentrale Schicht einer Hauptzusammensetzung (b) umfasst, die auf zwei gegenüberliegenden Seiten mit einer Schicht Zünderzusammensetzung, Schichten (a) und (c), beschichtet ist.

10. Mit Zünder ausgestatteter pyrotechnischer Block nach einem der Ansprüche 8 oder 9, **dadurch gekennzeichnet, dass** die Hauptschicht zwischen 60 und 95 Gew.-%, insbesondere zwischen 80 und 92 Gew.-%, in Bezug zum Gesamtgewicht des mit Zünder ausgestatteten pyrotechnischen Blocks darstellt.

11. Mit Zünder ausgestatteter pyrotechnischer Block nach einem der Ansprüche 8 bis 10, **dadurch gekennzeichnet, dass** er eine zusätzliche Zünderzusammensetzung in den Rillen des mit Zünder ausgestatteten pyrotechnischen Blocks umfasst.

12. Mit Zünder ausgestatteter pyrotechnischer Block nach einem der Ansprüche 8 bis 11, **dadurch gekennzeichnet, dass** er eine radiale Verbrennung aufweist.

13. Kartusche, umfassend einen mit Zünder ausgestatteten pyrotechnischen Block nach einem der Ansprüche 8 bis 12.

14. Verwendung des mit Zünder ausgestatteten pyrotechnischen Blocks nach einem der Ansprüche 8 bis 12 oder der Kartusche nach Anspruch 13 als Infrarot-Scheinziel.

## Claims

1. A method for manufacturing an initiated pyrotechnic block in the form of a grooved multilayer block, said method comprising the following successive steps:
1) successive arrangement, in a shaping tool, of at least:
a) a layer (a) of initiating composition, and
b) a layer (b) of main composition,
2) shaping by compression.

2. The method of claim 1, **characterized in that** it comprises a single shaping step by compression.

3. The method of claim 1 or 2, **characterized in that** the initiating composition and the main composition are in the form of dry grains.

4. The method of any one of claims 1 to 3, **characterized in that** step 1) further comprises arrangement of a layer (c) of an initiating composition, such that the layer (b) of main composition is coated on two opposite sides with an initiating composition (a) and (c).

5. The method of any one of claims 1 to 4, **characterized in that** the main layer represents between 60 and 95% by weight, especially between 80 and 92% by weight relative to the total weight of the initiated pyrotechnic block.

6. The method of any one of claims 1 to 5, **characterized in that** it comprises a further step of depositing an additional initiating composition in the grooves of the initiated pyrotechnic block, the additional initiating composition preferably being in the form of a paste.

7. The method of any one of claims 1 to 6, **characterized in that** the obtained initiated pyrotechnic block has radial combustion.

8. An initiated pyrotechnic block in the form of a grooved multilayer block, obtainable by the method according to any one of claims 1 to 7 comprising at least one layer of initiating composition and a layer of main composition.

9. The initiated pyrotechnic block of claim 8, **characterized in that** it comprises a central layer of a main composition (b), coated on two opposite sides with a layer of initiating composition, layers (a) and (c).

10. The initiated pyrotechnic block of any one of claims 8 or 9, **characterized in that** the main layer represents between 60 and 95% by weight, especially between 80 and 92% by weight relative to the total weight of the initiated pyrotechnic block.

11. The initiated pyrotechnic block of any one of claims 8 to 10, **characterized in that** it comprises an additional initiating composition in the grooves of the initiated pyrotechnic block.

12. The initiated pyrotechnic block of any one of claims 8 to 11, **characterized in that** it has radial combustion.

13. A cartridge comprising an initiated pyrotechnic block according to any one of claims 8 to 12.

14. Use of the initiated pyrotechnic block according to any one of claims 8 to 12 or of the cartridge according to claim 13 as infrared decoy.
